# EUROPÄISCHE PATENTSCHRIFT

(11) **EP 1 224 678 B1**
(45) Veröffentlichungstag und Bekanntmachung des Hinweises auf die Patenterteilung: **29.06.2005**
(21) Anmeldenummer: 00960217.8
(22) Anmeldetag: 20.09.2000
(51) Int. Cl.: H01J 9/26, H01J 9/18

(54) **VERFAHREN ZUR HERSTELLUNG EINES FELDEMISSIONS-DISPLAYS**
METHOD FOR PRODUCING A FIELD EMISSION DISPLAY
PROCEDE DE PRODUCTION D'UN ECRAN A EMISSION DE CHAMP

(30) Priorität: 15.10.1999 AT 174499
(43) Veröffentlichungstag der Anmeldung: 24.07.2002
(73) Patentinhaber: ELECTROVAC, FABRIKATION ELEKTROTECHNISCHER SPEZIALARTIKEL GESELLSCHAFT M.B.H., 3400 Klosterneuburg (AT)
(72) Erfinder: HAMMEL, Ernst, A-1140 Wien (AT)
(74) Vertreter: Gibler, Ferdinand, Dipl.Ing. Dr.
(86) Internationale Anmeldenummer: PCT/AT2000/000249
(87) Internationale Veröffentlichungsnummer: WO 2001/029861

(56) Entgegenhaltungen:
- EP-A- 0 777 253
- EP-A- 0 800 198
- FR-A- 2 705 163
- US-A- 5 997 378

## Beschreibung

Die Erfindung betrifft ein Verfahren zur Herstellung eines Feldemissions-Displays (FED), wobei Elektroden einer Anodenstruktur und einer dazu parallelen Kathodenstruktur auf einem Substrat festgelegt werden und eine Schicht aus einem lumineszierenden Material ausgebildet wird, und wobei zumindest abschnittweise Feldemitter aufgebracht und die Kathoden- und Anodenstruktur vor dem Aufbringen der Feldemitter mit Ausnahme von zumindest einer Gaseinlaß- und einer Gasauslaßöffnung gasdicht abgeschlossen wird, und die Feldemitter durch Abscheidung von Feldemitter-Material aus einem Trägergas hergestellt werden.

Ein Flachbildschirm ist eine elektronische Anzeige in Bildschirmform, die aus einem großen Feld von einzelnen Bildpunkten, im Fachjargon als Pixel bezeichnet, zusammengesetzt ist. Diese Pixel sind in Gestalt einer zweidimensionalen Matrix, schachbrettartig nebeneinanderliegend angeordnet. Für die Realisierung dieser Flachbildschirme sind verschiedene Technologien bekannt, beispielsweise können Elektrolumineszenz-, AC-Plasma- DC-Plasma- und Feldemissions-Bildschirme angegeben werden.

Die gegenständliche Erfindung bezieht sich auf Feldemissions-Bildschirme. Bei solchen Anzeigegeräten sind in relativ kleinem Abstand zueinander eine Kathoden- und eine Anodenstruktur angeordnet, wobei durch Erzeugung eines elektrischen Feldes zwischen diesen beiden Elektroden Elektronen von der Kathode emittert und in Richtung der Anode getrieben werden. Damit diese Elektronen-Emission stattfinden kann, sind die Elektroden der Kathodenstruktur zumindest abschnittsweise mit einem Feldemitter bedeckt, einem Material, das gute Feldemissionseigenschaften aufweist.

Die Anodenstruktur ist selbst durchsichtig und mit einem lumineszenten Material, wie z.B. Phosphor, beschichtet, welches an jenen Stellen, wo die emittierten Elektronen auf sie auftreffen, leuchtet.

Nach bisher bekanntem Stand der Technik werden zur Herstellung eines solchen Feldemissions-Bildschirmes zunächst sowohl die Anodenstruktur als auch die Kathodenstruktur vollständig hergestellt, indem auf plattenförmige Substrate die Elektroden aufgebracht, beim Substrat der Anodenstruktur auch die Schicht aus lumineszentem Material und bei der Kathodenstruktur auch die Feldemitter aufgebracht werden.

Danach werden Kathoden- und Anodenstruktur mit Abstand, gegebenenfalls unter Zwischenordnung eines Abstandhalters und/oder einer Gitterelektrode, übereinander gelegt und entlang ihrer Seitenkanten gasdicht miteinander verbunden.

Abschließend wird der Raum zwischen Kathoden- und Anodenstruktur evakuiert, um die erörterte Elektronen-Bewegung von den Elektroden der Kathode zu jenen der Anode zu ermöglichen.

Die Kathodenstruktur, genauer die Oberflächen der auf dieser festgelegten Feldemitter müssen zwischen ihrer Herstellung und der Verbindung mit der Anodenstruktur absolut rein, d.h. frei von Staubpartikeln gehalten werden. Kommt nämlich ein Staubpartikel auf den Feldemitter-Oberflächen zu liegen, können im Bereich dieses Partikels die aus der Kathode emittierten Elektronen nicht bis zur Anode gelangen, womit das Display im Bereich dieses Partikels nicht funktioniert. Werden solche, auf den Oberflächen der Feldemitter liegende Staubpartikel vor dem Zusammenbau der beiden Elektrodenstrukturen nicht erkannt und entfernt, entsteht ein FED mit Fehlstellen, welcher unbrauchbar ist und Ausschuß darstellt.

Die Verhinderung der Ablagerung von Staubpartikeln auf der Kathodenstruktur ist aber nur mit relativ großem technischen Aufwand verbunden, nämlich mit Durchführung des gesamten FED-Herstellungsverfahrens in Reinsträumen, erreichbar.

In der EP 0 800 198 A ist ein Verfahren zur Herstellung eines Feldemissions-Displays, umfassend eine Boden- und eine Deckplatte, eine phosphorisierende Schicht sowie ein Substrat mit angeordneter Elektrodenstruktur gezeigt. Im Zuge dieses Verfahrens wird unter anderem eine kohlenstoffhaltige feldemittierende Schicht auf das Substrat aufgebracht, was durch Abscheiden aus einem in den Zwischenraum zwischen der Boden- und der Deckplatte des Displays eingebrachten kohlenstoffhaltigen Gas wie z.B. Acetylen erfolgen kann.

Nach einem ersten Aktivierungsschritt zur Bildung der Elektrodenstruktur auf dem Substrat folgt ein zweiter Aktivierungsschritt zur Bildung des kohlenstoffhaltigen Filmes. In einem Stabilisierungsschritt werden die restlichen organischen Substanzen im Display entfernt. Schließlich wird in einem Veredelungsschritt weiteres organisches Material in den inneren Bereich des Displays eingelassen, um dem Verschleiß der feldemittierenden kohlenstoffhaltigen Schicht während des Betriebes des Displays entgegenzuwirken. Durch das Einbringen organischer Substanzen werden die durch die Aktivierung einzelner Pixel aus der feldemittierenden Schicht herausgeschlagene Atome durch im Vakuum vorhandene Kohlenstoffatome ersetzt. Da dies im wesentlichen ein Gleichgewichtsprozeß zu sein hat, müssen die eingebrachten organischen Substanzen mittlere Adsorptionszeiten aufweisen, die im Bereich der Aktivierungsfrequenz des Displays, welche bei üblichen Computerdisplays etwa 60 Hz beträgt, liegen.

Es ist Aufgabe der vorliegende Erfindung, ein Verfahren zur Herstellung von Feldemissions-Bildschirmen anzugeben, welches mit deutlich geringerem technischen Aufwand verbunden durchgeführt werden kann, weil die Anforderungen an die Reinheit der Umgebungsatmosphäre deutlich herabgesetzt sind. Erfindungsgemäß wird dies dadurch erreicht, daß die Elektroden der Anodenstruktur auf einem ersten Substrat und die Elektroden der Kathodenstruktur auf einem zweiten Substrat festgelegt werden, daß die Schicht aus dem lumineszierenden Material die Elektroden der Anodenstruktur überdeckend festgelegt wird, daß die Kathodenstruktur und die mit der lumineszierenden Schicht versehene Anodenstruktur in einander gegenüberliegender Lage entlang ihrer Seitenkanten gasdicht miteinander verbunden werden, und daß die Feldemitter nach dem gasdichten Verbinden von Kathoden- und Anodenstruktur aus dem zwischen Kathoden- und Anodenstruktur eingebrachten Trägergas auf die Elektroden der Kathodenstruktur abgeschieden werden.

Damit ist die Ablagerung von Staubpartikeln auf den fertigen Feldemitter-Oberflächen prinzipiell unmöglich, da die Feldemitter ja erst entstehen, wenn die Oberfläche der Kathodenstruktur durch gasdichte Verbindung mit der Anodenstruktur hermetisch von der Umgebung abgeschlossen und somit wirksam vor Staubpartikel geschützt ist.

In weiterer Ausgestaltung der Erfindung kann vorgesehen sein, daß die Elektroden durch induktive Heizung auf die zum Ablauf der Abscheidung von Feldemitter-Material auf den Elektroden notwendige Temperatur gebracht werden.

Damit werden gezielt nur die Elektroden erhitzt, während sämtliche anderen Komponenten des FED auf einer für die Feldemitter-Material-Abscheidung zu niedrigen Temperatur belassen werden. Die Bildung von störenden Feldemitter-Schichten auf von den Elektroden der Kathodenstruktur verschiedenen FED-Komponenten ist damit wirksam ausgeschlossen. Gemäß einer anderen Variante der Erfindung kann vorgesehen sein, daß die Elektroden zur Heizung auf die zum Ablauf der Abscheidung von Feldemitter-Material auf den Elektroden notwendige Temperatur mit Strom beaufschlagt werden.

Auch hier ist die Bildung von störenden Feldemitterschichten auf von den Kathodenstruktur-Elektroden verschiedenen Komponenten ausgeschlossen, gegenüber der ersten Beheizungsvariante ergibt sich der zusätzliche Vorteil, daß zur Durchführung dieser Beheizungsmöglichkeit (außer einer Spannungs- oder Stromquelle) keinerlei zusätzlichen Bauteile benötigt werden, werden ja die Elektroden selbst als Heizkörper betrieben.

Gemäß einer besonders bevorzugten Ausführungsform der gegenständlichen Erfindung kann vorgesehen sein, daß die Feldemitter durch kohlenstoffhältige Schichten gebildet werden, wozu ein kohlenstoffhältiges Trägergas zwischen Kathoden- und Anodenstruktur eingebracht wird.

Diese Schichten weisen relativ gute Feldemissionseigenschaften auf, weshalb sie zur Bildung von zuverlässig funktionierenden Feldemittem geeignet sind. Darüberhinaus sind die Abscheidebedingungen für kohlenstoffhältige Schichten im Stand der Technik hinlänglich bekannt und vor allem auch innerhalb des relativ engen Raumes zwischen Kathoden- und Anodenstruktur erzeugbar.

In diesem Zusammenhang kann in weiterer Ausgestaltung der Erfindung vorgesehen sein, daß die kohlenstoffhältigen Schichten in Gestalt von Nanotube-Schichten auf den Elektroden abgeschieden werden.

Kohlenstoff-Nanotubes haben besonders gute Feldemissions-Eigenschaften, wodurch ein auf diese Weise hergestellter FED besonders gut, d.h. insbesondere mit niedrigen Ansteuerspannungen und lange Zeit hindurch funktioniert.

Die Erfindung wird unter Bezugnahme auf die beigeschlossenen Zeichnungen, in welchen besonders bevorzugte Ausführungsbeispiele dargestellt sind, näher beschrieben. Dabei zeigt:
Fig.1 die Kathoden- und die Anodenstruktur 1,4 eines Feldemissions-Bildschirmes (FED) in schematischer Schrägriß-Darstellung;
Fig.2 den FED gemäß Fig.1 im Grundriß und
Fig.3 einen vertikal geführten Schnitt durch ein FED, dessen Kathoden- und Anodenstruktur 1,4 bereits gasdicht miteinander verbunden sind.

Ein Feldemissions-Flachbildschirm, auch als FED (="Field Emission Display") bezeichnet, weist den in Fig. 1 dargestellten prinzipiellen Aufbau auf: Es ist zunächst eine Kathodenstruktur 1 vorgesehen, welche eine Vielzahl von streifenförmigen, parallel zueinander verlaufenden Elektroden 2 aufweist, welche Elektroden 2 auf einem Substrat 3 festgelegt sind.

Weiters gibt es eine Anodenstruktur 4, die so wie die Kathodenstruktur 1 eine Vielzahl von streifenförmigen Elektroden 5 umfaßt, die ebenfalls auf einem Substrat 6 festgelegt sind. Dieses Substrat 6 bildet die vom Benutzer angesehene Oberfläche des FED und besteht aus transparentem Material, vorzugsweise Glas. Die Elektroden 5 sind aus einem ebenfalls transparenten, elektrisch leitenden Material gebildet, ein in diesem Zusammenhang bekanntes Material ist ITO (Indium-Tin-Oxide). Die Elektroden 5 sind mit einer Schicht 7 aus lumineszenten Material, wie z.B. Phosphor, beschichtet.

Besagte Kathoden- und Anodenstruktur 1 und 2 sind bei fertig zusammengebautem FED planparallel zueinander ausgerichtet und mit Abstand zueinander gehalten. Die Elektroden 2 sind dabei gegenüber den Elektroden 5 um 90° versetzt angeordnet. Die bei Draufsicht auf das Anodensubstrat 6 einander überdeckenden Elektroden-Abschnitte der Anoden- und der Kathodenstruktur bilden die Bildpunkte 8 (=Pixel) des FED (vgl. Fig.2).

Um einen bestimmten Pixel 8 des FED zum Leuchten zu bringen, werden über eine entsprechende, für sich bekannte und im weiteren nicht näher erörterte Ansteuer-Elektronikjene der Elektroden 2 und 5 mit Spannung beaufschlagt, welche sich im Bereich des anzusteuernden Pixel 8 überdecken. Für die Ansteuerung des in Fig.2 ganz links oben liegenden Pixel 8 werden also die erste waagrechte und die erste senkrechte Elektrode mit Spannung beaufschlagt. Die Elektroden 2 der Kathodenstruktur 1 sind vollflächig oder zumindest in den Bereichen eines Pixels 8 mit einem Material bedeckt, das gute Feldemissionseigenscharten aufweist, d.h. das unter Einfluß eines elektrischen Feldes Elektronen aussendet. Solche Materialien, die im folgenden als "Feldemitter 19" bezeichnet werden, sind für sich bekannt und weisen eine igelartige, mit einer Vielzahl von Spitzen bedeckte freie Oberfläche auf. An diesen Spitzen ergeben sich besonders hohe, die Emission von Elektronen bewirkende Feldstärken.

Als Beispiele für solche Materialien können polykristalliner Diamant, Whiskers und Nanotubes angegeben werden. Diese Materialien sind jeweils für sich bekannt bzw. ist auch ihre Eignung zur Feldemission von Elektronen bekannt.

Whiskers ist die im Stand der Technik gebräuchliche Bezeichnung für Fadenkristalle hoher Festigkeit, welche beispielsweise aus Metallen, Oxiden, Boriden, Carbiden, Nitriden, Polytitanat, Kohlenstoff od. dgl. bestehen können. Die Struktur solcher Whisker ist einkristallin (vgl. RÖMPP Chemie Lexikon, 10. völlig überarbeitet Auflage, Hrsg. Prof.Dr. Jürgen Falbe und Prof.Dr. Manfred Regitz, Georg Thieme Verlag Stuttgart - New York, Band 6, Seite 4975f). Als elektronenemittierendes Material können im Rahmen der gegenständlichen Erfindung Whiskers aus elektrisch leitendem Material eingesetzt werden. Nanotubes sind zylindrische, ein- oder mehrlagige Kohlenstoff-Röhren mit oder ohne halbkugelförmigen Abschlüssen (vgl. RÖMPP Chemie Lexikon, 10. völlig überarbeitete Auflage, Hrsg. Prof.Dr. Jürgen Falbe und Prof.Dr. Manfred Regitz, Georg Thieme Verlag Stuttgart - New York, Band 4, Seite 2804f.), die sich durch besonders hohe Härte, die teilweise sogar über der Härte von Diamant liegen kann, auszeichnen. Sie weisen Durchmesser im Bereich von 5-30nm auf und haben damit die in diesem Zusammenhang notwendigen besonders feinen Spitzen. Die Herstellung solcher Nanotubes ist beispielsweise beschrieben in: "Production of carbon nanotubes", C.Journet, P.Bernier; Applied Physics A Materials Science&Processing, Springer-Verlag 1998, Seiten 1-9.

Die Verwendung von Nanotubes bzw. Nanotube-Filmen zur Feldemission wurde z.B. beschrieben in:
"Unraveling Nanotubes: Field Emission from an Atomic Wire"; A.G.Rinzler et al.; Science; Vol.269; 15.September 1995; Seiten 1550-1553;
"A Carbon Nanotube Field-Emission Electron Source"; Walt A. de Heer et al.; Science; Vol.270; 17.November 1995; Seite 1179f;
"Field Emission from single-wall carbon nanotube films"; Jean-Marc Bonard et al.; Applied Physical Letters, Volume 73; Number 7; Seiten 918-920.

Unter dem Einfluß des durch das Anlegen von Spannung sich ausbildenden elektrischen Feldes zwischen den Elektroden 2,5 im Bereich des zu erleuchtenden Pixels 8 werden Elektronen aus den Feldemittem der Kathodenstruktur 1 gelöst und in Richtung der Anodenstruktur 4 getrieben. Diese Elektronen treffen auf der Phosphorschicht 7 auf und bringen diese dadurch im Bereich des zu erleuchtenden Pixels 8 zum Leuchten.

Um sicherzustellen, daß die Elektronen unbehindert von der Kathode zur Anode gelangen können, ist der Zwischenraum zwischen Kathoden- und Anodenstruktur evakuiert.

Kathodenstrukturen 1, deren Feldemitter durch Nanotubes gebildet sind, haben eine Reihe von Vorteilen gegenüber den bisher bekannten, in "Spindt-Technologie" gehaltenen Kathodenstrukturen:

Durch den Elektronenbeschuß der Phosphorschicht werden aus dieser Ionen herausgeschlagen, die sich im Raum zwischen Kathode und Anode verteilen bzw. sich auf den Kathoden niederschlagen und damit die Funktion des Displays beeinträchtigen können.

Der Kohlenstoff der Nano-Tubes ist chemisch sehr beständig (vgl. Diamant) und reagiert nicht mit diesen Ionen, sodaß die erörterte Funktionsbeeinträchtigung nicht stattfinden kann. Sollten sich Phosphor-Ionen auf den Feldemittem der Kathodenstruktur ablagern, so können diese ―weil sie ja nur auf den Feldemittem aufliegen, aber chemisch nicht mir ihnen verbunden sind- durch den vom Feldemitter ausgehenden Elektronenstrom wieder abgelöst werden. Die Lebensdauer von mit Nano-Tubes aufgebauten FEDs ist deshalb wesentlich länger.

Nanotubes zeigen bereits bei wesentlich kleinerem Vakuum ausreichende Felemissions-Eigenschaften, konkret braucht das Vakuum zwischen Kathoden- und Anodenstruktur nur mehr etwa 10⁻⁵-10⁻⁶ torr anstelle der bisher üblichen 10⁻⁸ torr aufweisen.

Nano-Tubes haben genauso wie die ebenfalls als Feldemitter verwendbaren polykristallinen Diamantkristalle eine besonders geringe Emissionsspannung, die bei etwa 100-200V liegt.

Die bisher bekannten, auf der "Spindt-Technologie" basierenden Displays benötigen hingegen 1-3kV Emissionsspannung.

Ganz allgemein weisen FED gegenüber den bisher eingesetzten Flachbildschirmen, die als LCD ("liquid crystal display") gehalten sind vor allem den Vorteil eines deutlich geringeren Energieverbrauches auf: LC-Bildschirme in der für Laptops bzw. Notebooks geeigneten Größe benötigen im Betrieb eine elektrische Leistung im Bereich von 1 bis 10 Watt, während FED mit Milliwatt (mW) betrieben werden können. Darüberhinaus müssen LC-Bildschirme vom Benutzer genau von vorne betrachtet werden, schon bei seitlicher Betrachtung des Bildschirmes unter nur relativ geringfügig von 90° abweichenden Sichtwinkeln ist das Bild nur undeutlich bzw. überhaupt nicht mehr zu erkennen.

FED weisen demgegenüber den vollen Sichtwinkel von 180° auf, d.h. das auf ihnen dargestellte Bild ist selbst bei seitlicher Betrachtung deutlich erkennbar. Daneben wird ein auf LC-Bildschirmen dargestelltes Bild bei Sonnenlichteinstrahlung auf den Bildschirm unerkennbar, welches Problem beim FED ebenfalls nicht auftritt.

Zur Herstellung eines in Fig.1 und 2 dargestellten Feldemissions-Displays wird wie folgt vorgegangen: Zunächst werden auf einem ersten Substrat 6 die Elektroden 5 der Anodenstruktur 4 festgelegt. Dies kann mittels im Stand der Technik bekannter Methoden, wie z.B. Sputtern oder Aufdampfen von Metall, insbesondere Platin, erfolgen. Anschließend wird die Schicht 7 aus lumineszierenden Material die Elektroden 5 überdeckend am ersten Substrat 6 festgelegt. Auch dieser Schritt wird mit bekannten Maßnahmen abgewickelt. Weiters wird die Kathodenstruktur 1 hergestellt, indem auf einem zweiten Substrat 3 die aus einem Metall bestehenden Elektroden 2 -ebenfalls unter Zuhilfenahme bekannter Verfahrenaufgebracht werden.

Die Elektroden 2 können dabei auf einer ebenen Substratoberfläche festgelegt werden, günstiger ist es jedoch, das Substrat 1 mit nutartigen Ausnehmungen 9 zu versehen, innerhalb welcher die Elektroden 2 verlaufen (vgl. Fig.3). Die Elektroden 2 sind dabei durch die Wände 15 voneinander getrennt und damit besonders gut gegeneinander elektrisch isoliert. Zusätzlich dazu sind sie zu den Elektroden 5 einer auf die Kämme der Wände 15 aufgelegten Anodenstruktur 4 ausreichend weit beabstandet. Das Vorsehen solcher Ausnehmungen 9 bzw. Methoden zu deren Herstellung sind bekannter Stand der Technik.

Das Wesen der Erfindung liegt nun darin, nicht schon jetzt Feldemitter 19 auf die Elektroden 2 der Kathodenstruktur 1 aufzubringen, sondern Kathoden- und Anodenstruktur 1,4 vor dem Aufbringen von Feldemittern 19 beabstandet parallel zueinander auszurichten und entlang ihrer Seitenkanten 11,14 gasdicht miteinander zu verbinden.

In der Regel sind die Substrate 3,6 durch Glasplatten gebildet, sodaß besagte gasdichte Verbindung durch einen Glaswulst 12 gebildet wird, welcher sehr gut an diesen Glasplatten haftet und damit die geforderte gasdichte Verbindung besonders zuverlässig bewirkt. Wie aus Fig.3 hervorgeht, ist im Glaswulst 12 eine Gaseinlaßöffnung 16 und eine Gasauslaßöffnung 17 vorgesehen. Die Verbindung zwischen Kathoden- und Anodensubstrat 1,4 ist daher nur mit Ausnahme dieser Gaseinlaß- und ―auslaßöffnung 16,17 gasdicht. Der Abstand, der jetzt zwischen Kathoden- und Anodenstruktur 1,4 vorliegt, kann bereits der für den ordnungsgemäßen Betrieb des FED erforderliche Abstand sein. Es kann aber auch vorgesehen sein, den Abstand im jetzigen Zeitpunkt größer als den Betriebs-Abstand zu wählen, damit der Raum zwischen Kathoden- und Anodenstruktur 1,4 größer wird. Der Glaswulst 12 wird dazu entsprechend breiter ausgeführt.

Die Herstellung der Feldemitter 19 auf den Elektroden 2 der Kathodenstruktur 1 erfolgt erst nach besagtem gasdichten Verbinden von Kathoden- und Anodenstruktur 1,4 durch Abscheidung von Feldemitter-Material aus der Gasphase auf diese Elektroden 2.

Verfahren zur Abscheidung von verschiedenen Materialien aus der Gasphase sind hinlänglich im Stand der Technik bekannt. Beim erfindungsgemäßen Verfahren wird auch eines dieser für sich bekannten Verfahren verwendet, allerdings erst nach der gasdichten Verbindung von Kathoden- und Anodenstruktur 1,4 angewandt.

Dazu wird der Raum zwischen Kathoden- und Anodenstruktur 1,4 über die Gaseinlaß- und die Gasauslaßöffnung 16,17 mit einem Trägergas gespült, welches Feldemitter-Material enthält.

Damit die Abscheidung von Feldemitter-Material auf den Elektroden 2 stattfinden kann, müssen zumindest diese Elektroden 2 eine entsprechend hohe Temperatur aufweisen, weshalb es notwendig ist, zumindest diese Elektroden 2 entsprechend aufzuheizen. Theoretisch könnte dies dadurch erreicht werden, daß das gesamte Feldemission-Display erhitzt wird, allerdings lägen dann auch bei allen, von den Elektroden 2 verschiedenen Komponenten des FED Abscheidebedingungen vor, weshalb sich auch auf diesen Schichten aus Feldemitter-Material bilden würden, welche aber die Funktion des FED nachteilig beeinträchtigen würden. Dazu kommt noch, daß die lumineszierende Schicht 7 wärmeempfindlich ist, d.h. bei zu starker Erwärmung ihre lumineszierenden Eigenschaften verliert. Aus diesen Gründen ist es notwendig, gezielt nur die Elektroden 2 allein auf die zum Ablauf der Abscheidung von Feldemitter-Material auf ihnen notwendige Temperatur zu bringen.

Eine erste Möglichkeit, dies zu erreichen, liegt in der Verwendung einer induktiven Heizung:

Wie in Fig.3 mit strichlierten Linien eingetragen, wird der FED dabei von einer Spule 18 umgeben, welche mit einer Wechselspannungsquelle 20 verbindbar ist.

Die Spule 18 baut ein sämtliche Bauteile des FED durchsetzendes Wechsel-Magnetfeld auf, wodurch in den elektrisch leitenden Elektroden 2 Wirbelspannungen induziert werden, die zur Ausbildung von Wirbelströmen innerhalb der Elektroden 2 führen. Diese Wirbelströme erzeugen direkt in den Elektroden 2 Wärme, womit gezielt nur die Elektroden 2 auf die zur Abscheidung von Feldemitter-Material notwendige Temperatur geheizt werden. Der Effekt der induktiven Beheizung ist umso höher, je höher die Frequenz des Wechsel-Magnetfeldes ist, denn bekanntlich verhält sich die Höhe einer induzierten Spannung (und damit auch die Höhe des von dieser Spannung getriebenen (Beheizungs-) Stromes) direkt proportional zur Frequenz des Wechsel-Magnetfeldes. Die Wechselspannungsquelle 20 ist daher vorzugsweise eine Hochfrequenz-Spannungsquelle, welche Frequenzen von größer 1kHz erzeugt.

Eine zweite Möglichkeit der selektiven Beheizung der Elektroden 2 liegt darin, sie durch Verbindung mit einer Spannungs- oder Stromquelle mit Strom zu beaufschlagen, welcher Strom vom elektrischen Widerstand der Elektroden 2 in Wärme umgesetzt wird.

Die Prozeßbedingungen zur Abscheidung von Feldemitter-Material (Trägergasstrom im Raum zwischen Kathoden- und Anodenstruktur 1,4 und Heizen der Elektroden 2 auf eine die Abscheidung erlaubende Temperatur) werden solange aufrecht erhalten, bis sich eine ausreichend dicke Feldemitter-Schicht auf den Elektroden 2 gebildet hat. Danach wird die Spülung des FED mit dem Trägergas beendet, der Raum zwischen Kathoden- und Anodenstruktur 1,4 evakuiert und abschließend Gaseinlaß- und Gasauslaßöffnung 16,17 hermetisch dicht verschlossen.

Sollte der Abstand zwischen Kathoden- und Anodenstruktur 1,4 noch größer sein als der für den ordnungsgemäßen Betrieb des FED notwendige Abstand zwischen diesen beiden Komponenten, wird dieser Abstand nun auf den Betriebsabstand reduziert, wozu der Glaswulst 12 durch entsprechende Erwärmung erweicht und die beiden Strukturen 1,4 aufeinander zu bewegt werden.

Die Feldemitter 19 müssen -wie eingangs bereits erwähnt- die Eigenschaft haben, unter Einfluß eines elektrischen Feldes Elektronen auszusenden. Diese Eigenschaft weisen beispielsweise kohlenstoffhältige Schichten auf, weshalb die Feldemitter 19 beim erfindungsgemäßen Verfahren bevorzugt durch solche kohlenstoffhaltige Schichten gebildet werden, wozu ein kohlenstoffhältiges Trägergas zwischen Kathoden- und Anodenstruktur 1,4 eingebracht und aus diesem der Kohlenstoff auf die Elektroden 2 abgeschieden wird.

Wie eingangs erörtert, weisen die Feldemitter 19 bei einer besonders bevorzugten Ausführungsform eines FED die Gestalt von Kohlenstoff-Nanotubes auf. Zur Bildung dieser Nanotubes werden die Abscheidebedingungen (Temperatur der Elektroden, Kohlenstoffgehalt im Trägergas, Fließgeschwindigkeit des Trägergases) so gewählt, daß der Kohlenstoff des Trägergases in Gestalt von Nanotubes auf den Elektroden 2 abgeschieden wird.

Die Auswahl dieser Abscheidebedingungen zur Bildung von Kohlenstoff-Nanotubes ist im Stand der Technik hinlänglich bekannt, sodaß sie von einem Fachmann am Gebiet der Abscheidetechnik problemlos eingestellt werden können.

Ohne diese Erfindung in irgendeiner Weise einzuschränken wird abschließend der gesamte Ablauf einer tatsächlich durchgeführten Vorgangsweise zur Erzeugung von aus Kohlenstoff-Nanotubes bestehenden Feldemittem 19 beschrieben.

Kathoden- und Anodensubstrat 1,4 wurden dabei durch Platten aus PYREX®-Glas (=ein Borosilicat-Glas) gebildet. Die Elektroden 2 wurden aus Platin gebildet, welches Metall durch bekannte Verfahren auf das Kathodensubstrat 1 aufgedampft wurde. Nach dem Verbinden von Kathoden- und Anodensubstrat mit einem Glaswulst 12, wurde der zwischen diesen beiden Substraten verbleibende Raum 15min lang mit Stickstoff gespült.

Danach wurde Acetylen als kohlenstoffhältiges Trägergas zwischen Kathoden- und Anodensubstrat 1,4 eingebracht, was ebenfalls durch Spülung dieses Zwischenraumes mit diesem Trägergas durchgeführt wurde. Der Acetylen-Gasstrom wies dabei eine Strömungsgeschwindigkeit von etwa 15 sccm min⁻¹ auf.

Jetzt wurden die Elektroden 2 auf 650°C aufgeheizt, was entsprechend der Erfindung durch Anlegen einer Spannung an die Elektroden 2 durchgeführt wurde. Die Höhe dieser Spannung wurde entsprechend der geometischen Abmessungen, insbesondere der Längen dieser Elektroden 2 gewählt und kann im Bereich zwischen etwa 5 und 12 Volt liegen. Bei der in einem zweiten Versuch durchgeführten Aufheizung der Elektroden 2 auf induktivem Weg wurde die in Fig.3 dargestellte Spule 18 mit einer Wechselspannung von 2 kV bei einem Strom von 0.65mA beaufschlagt.

Beim Erreichen der erwähnten Temperatur von 650°C setzte die Abscheidung von Kohlenstoff auf den Elektroden 2 und damit das Wachstum von Nanotubes auf diesen Elektroden 2 ein, was erkennbar war an der Bildung einer homogenen schwarzen Schicht auf den Elektroden 2. Die erörterten Prozeßbedingungen (Spülung mit Acetylen und Heizen des Substrates auf 650°C) wurden 40 Minuten lang aufrecht erhalten, danach wurde der FED mittels eines Stickstoff-Gasstromes auf Raumtemperatur abgekühlt.

Die Gaseinlaßöffnung 16 und die Gasauslaßöffnung 17 wurde nach Abschließen der Gaszufuhr- und -abfuhrleitungen gasdicht verschlossen, was durch Aufschmelzen des Glaswulstes 12 in den Bereichen dieser Öffnungen 16,17 und anschließendes Auskühlen-Lassen dieser Bereiche durchgeführt wurde.

## Patentansprüche

1. Verfahren zur Herstellung eines Feldemissions-Displays (FED), wobei Elektroden (5, 2) einer Anodenstruktur (4) und einer dazu parallelen Kathodenstruktur (1) auf einem Substrat (6, 3) festgelegt werden und eine Schicht aus einem lumineszierenden Material ausgebildet wird, und wobei zumindest abschnittweise Feldemitter (19) aufgebracht und die Kathoden- und Anodenstruktur (1, 4) vor dem Aufbringen der Feldemitter (19) mit Ausnahme von zumindest einer Gaseinlaß- und einer Gasauslaßöffnung (16, 17) gasdicht abgeschlossen wird, und die Feldemitter (19) durch Abscheidung von Feldemitter-Material aus einem Trägergas hergestellt werden, **dadurch gekennzeichnet, daß** die Elektroden (5) der Anodenstruktur (4) auf einem ersten Substrat (6) und die Elektroden (2) der Kathodonstruktur (1) auf einem zweiten Substrat (3) festgelegt werden, daß die Schicht (7) aus dem lumineszierenden Material die Elektroden (5) der Anodenstruktur (4) überdeckend festgelegt wird, daß die Kathodenstruktur (1) und die mit der lumineszierenden Schicht (7) versehene Anodenstruktur (4) in einander gegenüberliegender Lage entlang ihrer Seitenkanten (11, 14) gasdicht miteinander verbunden werden, und daß die Feldemitter (19) nach dem gasdichten Verbinden von Kathoden- und Anodenstruktur (1, 4) aus dem zwischen Kathoden- und Anodenstruktur (1, 4) eingebrachten Trägergas auf die Elektroden (2) der Kathodenstruktur (1) abgeschieden werden.

2. Verfahren nach Anspruch 1, **dadurch gekennzeichnet, daß** die Elektroden (2) durch induktive Heizung auf die zum Ablauf der Abscheidung von Feldemitter-Material auf den Elektroden (2) notwendige Temperatur gebracht werden.

3. Verfahren nach Anspruch 1, **dadurch gekennzeichnet, daß** die Elektroden (2) zur Heizung auf die zum Ablauf der Abscheidung von Feldemitter-Material auf den Elektroden (2) notwendige Temperatur mit Strom beaufschlagt werden.

4. Verfahren nach einem der Ansprüche 1, 2 oder 3, **dadurch gekennzeichnet, daß** die Feldemitter (19) durch kohlenstoffhältige Schichten gebildet werden, wozu ein kohlenstoffhaltiges Trägergas zwischen Kathoden- und Anodenstruktur (1,4) eingebracht wird.

5. Verfahren nach Anspruch 4, **dadurch gekennzeichnet, daß** die kohlenstoffhältigen Schichten in Gestalt von Nanotube-Schichten auf den Elektroden (2) abgeschieden werden.

## Claims

1. A method for producing a field emission display (FED), with electrodes (5, 2) of an anode structure (4) and a cathode structure (1) parallel thereto being fixed on a substrate (6, 3) and with a layer of a luminescent material being formed, and with field emitters (19) being applied at least in sections and the cathode and anode structure (1, 4) being sealed in a gas-tight manner with the exception of at least one gas inlet and gas outlet opening (16, 17) prior to the application of the field emitters (19), and with the field emitters (19) being produced by precipitation of field emitter material from a carrier gas, **characterized in that** the electrodes (5) of the anode structure (4) are fixed on a first substrate (6) and the electrodes (2) of the cathode structure (1) are fixed on a second substrate (3), that the layer (7) of the luminescent material is fixed in a manner covering the electrodes (5) of the anode structure (4), that the cathode structure (1) and the anode structure (4) provided with the luminescent layer (7) are joined with each other in mutually opposite position along their lateral edges (11, 14), and that the field emitters (19), after the gas-tight joining of cathode and anode structure (1, 4), are precipitated from the carrier gas introduced between the cathode and anode structure (1, 4) onto the electrodes (2) of the cathode structure (1).

2. A method according to claim 1, **characterized in that** the electrodes (2) are brought by inductive heating to the temperature necessary for the progress of the precipitation of field emitter material onto the electrodes (2).

3. A method according to claim 1, **characterized in that** the electrodes (2) are subjected to current for heating to the temperature necessary for the progress of the precipitation of field emitter material onto the electrodes (2).

4. A method according to one of the claims 1, 2 or 3, **characterized in that** the field emitters (19) are formed by carbon-containing layers, for which purpose a carbon-containing carrier gas is introduced between cathode and anode structure (1, 4).

5. A method according to claim 4, **characterized in that** the carbon-containing layers are precipitated in the form of nanotube layers onto the electrodes (2).

## Revendications

1. Procédé de production d'un écran à émission de champ (FED), dans lequel des électrodes (5, 2) d'une structure anodique (4) et d'une structure cathodique (1) parallèle à celle-ci sont fixées sur un substrat (6, 3) et une couche d'un matériau luminescent est formée, et dans lequel des émetteurs de champ (19) sont appliqués au moins par sections et les structures cathodique et anodique (1, 4) sont enfermées de manière étanche au gaz avant l'application des émetteurs de champ (19) à l'exception d'au moins une ouverture d'entrée des gaz et d'une ouverture de sortie des gaz (16, 17), et les émetteurs de champ (19) sont produits par précipitation à partir d'un gaz porteur, **caractérisé en ce que** les électrodes (5) de la structure anodique (4) sont fixées sur un premier substrat (6) et les électrodes (2) de la structure cathodique (1) sur un deuxième substrat (3), **en ce que** la couche (7) composée du matériau luminescent est fixée de manière à recouvrir les électrodes (5) de la structure anodique (4), **en ce que** la structure cathodique (1) et la structure anodique (4) pourvue de la couche luminescente (7) sont reliées entre elles de manière étanche au gaz dans une position se faisant face le long de leurs bords latéraux (11, 14) et les émetteurs de champ (19) sont déposés sur les électrodes (2) de la structure cathodique (1) à partir du gaz porteur introduit entre les structures cathodique et anodique (1, 4) après l'assemblage étanche au gaz des structures cathodique et anodique (1, 4).

2. Procédé selon la revendication 1, **caractérisé en ce que** les électrodes (2) sont amenées par chauffage par induction à la température nécessaire pour le dépôt du matériau émetteur de champ sur les électrodes (2).

3. Procédé selon la revendication 1, **caractérisé en ce que** les électrodes (2) sont exposées à un courant pour être chauffées à la température nécessaire pour le dépôt du matériau émetteur de champ sur les électrodes (2).

4. Procédé selon l'une quelconque des revendications 1, 2 ou 3, **caractérisé en ce que** les émetteurs de champ (19) sont formés de couches contenant du carbone, ce pour quoi un gaz porteur contenant du carbone est introduit entre les structures cathodique et anodique (1, 4).

5. Procédé selon la revendication 4, **caractérisé en ce que** les couches contenant du carbone sont déposées sur les électrodes (2) sous la forme de couches de nanotubes.
